# EUROPÄISCHE PATENTSCHRIFT

(11) **EP 0 258 352 B1**
(45) Veröffentlichungstag und Bekanntmachung des Hinweises auf die Patenterteilung: **23.05.1990**
(21) Anmeldenummer: 87901454.6
(22) Anmeldetag: 21.02.1987
(51) Int. Cl.: D21C 9/10, D21C 5/02, D21B 1/16

(54) **HOCHTEMPERATUR-HOCHKONSISTENZ-SCHNELLBLEICHE**
HIGH TEMPERATURE, HIGH CONSISTENCY BLEACHING
BLANCHIMENT DE CONSISTANCE ELEVEE A HAUTE TEMPERATURE

(30) Priorität: 04.03.1986 CH 867/86
(43) Veröffentlichungstag der Anmeldung: 09.03.1988
(73) Patentinhaber: SULZER-ESCHER WYSS GMBH, D-88183 Ravensburg (DE)
(72) Erfinder: MATZKE, Wolfgang, D-7981 Berg (DE); SELDER, Harald, D-7981 Schlier (DE)
(86) Internationale Anmeldenummer: EP8700097
(87) Internationale Veröffentlichungsnummer: WO8705346

(56) Entgegenhaltungen:
- WO-A-79/00861
- CH-A- 429 421
- DE-A- 1 546 282
- DE-A- 2 329 890
- DE-A- 3 320 526
- DE-B- 2 901 942
- DE-C- 841 994
- DE-C- 854 613
- DE-C- 3 200 893
- FR-A- 1 239 047
- FR-A- 2 546 545
- US-A- 2 716 926
- US-A- 3 467 574
- Tappi, Band 58, Nr. 4, April 1975 (Atlanta, Georgia, USA), A.J. Felton,: Secondary fiber technology- 1974", siehe S. 78-83

## Beschreibung

Die Erfindung bezieht sich auf die Hochtemperatur-Hochkonsistenz-Schnellbleiche von aus Altpapier gewonnenem Faserstoff zur Herstellung von Papier, wobei die Bleich-Chemikalien dem Stoff unmittelbar vor einem Mischvorgang zugegeben werden.

Der Gegenstand der Erfindung bezieht sich weiter auf eine oxidierende Peroxid-Bleiche, wie auch auf eine reduzierende, mit Dithionit als Bleichmittel vorgenommene Bleiche.

Beide erwähnten Bleiche-Arten sind heute üblicherweise lange dauernde, temperaturaufwendige Prozesse, zu deren Durchführung auch aufwendige Bauten, beispielsweise hohe Bleichtürme als Reaktionsgefässe gebaut werden müssen, da der Bleichvorgang über eine Zeit von 1-2 Stunden dauert.

Nach einer heute üblichen Methode wird z.B. mit dem Dithionit als Bleichmittel so gearbeitet, daß eine Dünnstoff-Suspension mit 5-%igem (Gewicht) Stoffanteil auf 60°C aufgewärmt wird und diesem Material in einem DoppelwellenMischer 1-2% Dithionit beigemischt werden. Dieses Gemisch wird in einen Bleichturm überführt, in welchem ein Aufwärtsstrom herrscht und wo das Material zur Bleiche über 60 Minuten lang bleibt.

Eine andere, mit Dithionit als Bleichmittel bekannte Methode ist die sogenannte MC, d.h. Medium Consistency Methode, bei welcher mit einer Stoffdichte von 15% (Gewicht) Faser gearbeitet wird. Auch in diesem Falle werden 1-2% Dithionit dem Material zugemischt. Als Mischer dient eine Mischer-Pumpe, die sogenannte

MC-Pumpe, die schnell und gut das Bleichmittel untermischt. Trotzdem muß bei dieser Methode für einen Luftabzug gesorgt werden, wozu die MC-Pumpe so eingerichtet ist, daß bei dem Mischvorgang gleichzeitig ein Luftabzug erfolgt. Da es sich hier um eine reduzierende Bleiche handelt, muß ohne Anwesenheit der Luft gearbeitet werden, die sonst eine Zersetzung des Bleichmittels durch Sauerstoff verursachen würde. Auch in diesem Fall wird das mit Bleichmittel versetzte Material eine Temperatur von ca. 60°C aufweisen, und die Bleichzeit wird ca. 60 Minuten betragen. Wegen der höheren Konzentration kann bei dieser Methode ein wenig kleinerer Bleichturm verwendet werden, als dies bei der vorher erwähnten Dünnstoff-Methode notwendig war.

Was die oxidierende Bleiche mit Peroxidzusatz betrifft, wurde bereits bei einer 15-30%igen Stoffdichte gearbeitet. Die Chemikalien wurden der Suspension in einem langsam laufenden Disperger beigemischt.

Die reduzierende Dithionit-Bleiche bei Stoffdichten über 15% wurde noch nicht verwirklicht. Es gibt eine US-A-2,963,395, in welcher für eine Dithionit-Bleiche Stoffdichten von 20-50% und Temperaturen von 38-110°C vorgeschlagen werden. Allerdings muß dabei die Luft weitgehend entfernt, und es muß mit einem luftdichten Reaktionsbehälter gearbeitet werden.

Man wußte also, daß bei den Versuchen über eine Hochtemperatur-Hochkonsistenz -Schnellbleiche mit Dithionit als Bleichmittel eben das Entfernen bzw. Fernhalten der Luft notwendig war, was trotz aufwendiger Mittel schwierig erreichbar war, wobei die Aufwendungen die zu erwartenden Ersparnisse übertrafen.

Auch in Refinern läßt sich ein Bleichverfahren durchführen. So zeigt z.B. die US-A-3,467,574 eine Möglichkeit, sogenannte Chips aus der Zellstoffherstellung mit Hilfe einer Refinerbehandlung zu bleichen. Die Mischwirkung eines Refiners ist jedoch für hohe Ansprüche nicht ausreichend.

Das Verfahren ist auch chemisch sehr aufwendig und damit teuer.

Die französische FR-A-1 239 047 zeigt zwar eine Vorrichtung, welche äußerlich dem an sich bekannten Disperger ähnlich sieht, das dort beschriebene Bleichverfahren ist aber wesentlich anders, z.B. wegen der niedrigen Temperatur von 40° bis 60°C nicht mit einer Hochtemperatur-Hochkonsistenz Schnellbleiche vergleichbar.

Es ist Aufgabe der vorliegenden Vorrichtung, eine Hochtemperatur-Hochkonsistenz -Schnellbleiche zu realisieren, bei der bei ungefähr gleichen Ergebnissen, gegenüber den bisherigen Bleichmethoden Einsparungen erzielbar sind. Die Reaktionszeiten sollen verkürzt werden. Es soll in einem Stoffdichtebereich über 15% gearbeitet werden.

Diese Aufgabe ist erfindungsgemäß dadurch gelöst, daß die Bleich-Chemikalien dem Stoff unmittelbar nach einem Aufheizen des eingedickten Faserstoffes zugegeben werden, daß der Mischvorgang in einem schnellaufenden Kurzzeit-Intensiv-Mischer von der Art eines Dispergers vorgenommen wird, in welchem das Gemisch durch viele enge Schlitze der Dispergergarnitur zwangsgeführt wird, wobei das Material gleichzeitig starker Scher- und Prallbeanspruchung ausgesetzt wird, und der Mischvorgang innerhalb von drei Sekunden erfolgt.

Als besonders vorteilhaft wurde gefunden, wenn der Mischvorgang möglichst innerhalb einer Sekunde erfolgt.

Bei der reduzierenden Dithionit-Bleiche hat sich überraschenderweise gezeigt, daß, wenn man in diesem Hochtemperatur-Hochkonsistenz-Bereich arbeitet, bei der intensiven und extrem kurzzeitigen Untermischung des reduzierenden Bleichmittels und wegen der hohen Reaktionsgeschwindigkeit des Bleichmittels keine besonderen Maßnahmen zur Verdrängung von Luft bzw. Sauerstoff mehr notwendig sind, die bisher für unabdingbar gehalten wurden.

Durch die Hochkonsistenz des Stoffes wird ein größerer thermischer Aufwand erspart.

Aus der Literatur ist bekannt, daß man bei der Dithionitbleiche nur eine geringe Aktivierungsenergie benötigt, so daß der Diffusionsvorgang für die Bleichreaktion geschwindigkeitsbestimmend wird.

Es wurde erkannt, daß wegen der intensiven und extrem kurzzeitigen Untermischung des reduzierenden Bleichmittels die Bleichreaktion an den Fasern früher einsetzt, bevor das sauerstoffempfindliche Bleichmittel eine Möglichkeit hat, für eine schädliche Zeitdauer mit Luft in Kontakt zu kommen.

Für diese Aufgabe als Intensiv-Kurzzeit-Bleichmischer eignet sich der Disperger besonders hervorragend, weil hier der Stoff beim Mischen zwangsgeführt wird durch viele enge Schlitze unter gleichzeitig starker Scher- und Prallbeanspruchung. Durch dieses Kneten wird die wirksame Chemikalie äußerst schnell in unmittelbare Nähe der Faser gebracht, wo dann gleichzeitig die Diffusion der Chemikalie in das Faserinnere beginnt und schnell erfolgt.

Es ist ein weiterer Vorteil dieser Methode, daß dabei als Mischer ein Disperger verwendet wird, weil dann in einem Gerät zwei Verfahrensaufgaben erledigt werden: Durch Mischen der Einsatz der Bleich-Chemikalien und durch gleichzeitiges Dispergieren des Stoffes das Unschädlichmachen von Verunreinigungen, was bei Verarbeitung von Altpapier notwendig ist.

Mit dem Einsatz von Dispergern als Bleichmischer wird die bisherige Grenze der Bleichstoffdichten von ca. 15-18% auf etwa 30% und darüber angehoben, wodurch eine Reihe von reaktionskinetischen, energetischen und kombinatorischen Vorteilen entsteht.

Die hohe Stoffdichte bedeutet eine Erhöhung der Konzentration an Bleich-Chemikalien, d.h. nach dem Massenwirkungsgesetz auch eine Erhöhung des Bleichproduktes. Bei Vorhandensein von störenden Bestandteilen des Faserstoffes, z.B. Schwermetall-lonen, die eine Zersetzung des Bleichmittelts hervorrufen, muss man naturgemäss auch mit einer Aufkonzentration dieser störenden Bestandteile rechnen, wenn die Stoffdichte des zu verarbeitenden Stoffes erhöht wird. Dem muss durch geeignete Massnahmen, z.B. durch die sogenannte Komplexierung, d.h. Zugabe von Komplexbildnern entgegengetreten werden.

Ein weiterer Vorteil dieser Methode ist, dass mit einer Temperatur von beispielsweise 95°C gearbeitet werden kann, die auch für die Heissdispergierung zur Unschädlichmachung der erwähnten Verunreinigungen erforderlich ist, so dass keine zusätzliche Erwärmung des Faserstoffes erforderlich wird. Dies muss als entscheidender Vorteil angesehen werden, da die thermischen Kosten bei der Dithionit-Bleiche stark ins Gewicht fallen. Es ist selbstverständlich, dass die Dispergertemperatur, die auch gleichzeitig Bleichtemperatur sein soll, nicht so hoch werden darf, dass dies zu einer übermässigen Zersetzung des Bleichmittels führt. Dies wird dadurch erreicht, dass - wie oben erwähnt - im drucklosen Bereich unter 100°C gearbeitet wird.

Als ein weiterer Erfolg wird die Einsparung eines grösseren Dünnstoff- oder MC-Bleichturmes mit der entsprechenden Pumpenausrüstung geschätzt werden.

Die erwähnte Kombination von Dispergierungs-und Bleicheffekten führt zur Ersparnis eines sonst für einen dieser Effekte notwendigen Apparates.

Die vorgeschlagene Methode bringt voll die Vorteile einer Dithionit-Bleiche zur Geltung Es sind fol-gende Merkmale, die die Dithionit-Bleiche auszeichnen:
Ihre niedrige Aktivierungsenergie, d.h. der Reaktionsablauf ist weitgehend durch die Diffusion des Bleichmittels in die Faser bestimmt und weniger, bzw. überhaupt nicht durch katalytische, dissoziative und konzentrative Vorgänge.

Die Reaktionsgeschwindigkeit bei der Bleiche ist sehr hoch, z.B. können 80-90% des Bleicheffektes in einer effektiven Bleichzeit von 1 Minute oder weniger erreicht werden. Nach 5 Minuten ist die Reaktion praktisch abgeschlossen. Das führt eben dazu, dass statt eines grösseren Bleichturmes für 60 Minuten Verweilzeit ein wesentlich kleinerer Pufferbehälter wegen der hohen Reaktionsgeschwindigkeit verwendet werden kann. Dieser muss höchstens für 15 Minuten Verweilzeit dimensioniert werden. Wegen der schnellen Bleichmitteleinmischung im Zeitraum von ca. 1 Sekunde und wegen der kurzen und gleich einsetzenden Bleichdauer sind keine Massnahmen zur Verdrängung der Luft, wie es früher der Fall war, notwendig. So kann auch ein solcher reduzierender Prozess bei Anwesenheit von Luft geführtwerden. Dabei kommt es zu keiner wesentlichen Zersetzung des Bleichmittels, so dass der erzielbare Weissgewinn bei gegebenem Bleichmitteleinsatz nur geringfügig unter oder gleich dem einer aufwendigen konventionellen Bleichmethode liegt.

Durch die erwähnte Kombination von Dispergierungsund Bleicheffekten kann eine separate Bleichstufe erspart werden, da der Bleicheffekt des Prozesses gleichzeitig mit dem Dispergierungsschritt erfolgt.

Im weiteren wird der Erfindungsgegenstand anhand eines Zeichnungsblattes und der Beschreibung von Anwendungsbeispielen näher erklärt.

In dem Zeichnungsblatt zeigen:
Figur 1 schematisch eine Anlage zur Durchführung der erfindungsgemässen Schnellbleiche,
Figur 2 einen partiellen Längsschnitt durch einen Disperger,
Figur 3 einen photographischen Blick in einen geöffneten Disperger.

Der Faserstoff 1, der zur Herstellung von Papier aus Altpapier aufbereitet wurde, kommt in einen Zerreiss-Schnecke-Apparat 2, in welchem die Schnecke mittels eines Motors 3 angetrieben wird. Der Stoff wird in einen Heiz-Apparat 4 überführt, dessen Schnecke mittels eines Motors 5 angetrieben wird und der über eine Dampfleitung 6 beheizt wird. In diesem Apparat wird der Faserstoff auf ca. 95°C aufgeheizt. Unmittelbar nach Verlassen des Apparats 4 fällt der aufgeheizte Faserstoff in einen Eingabeschacht 7 eines schnell laufenden Kurzzeit-Intensiv-Mischers, in diesem Fall handelt es sich um den Disperger 11, d.h. bereits in dem Eingabeschacht 7 wird dem eingedickten und aufgeheizten Faserstoff das Bleichmittel, die Bleich-Chemikalien durch eine Leitung 8, welche in den Eingabeschacht 7 mündet, zugegeben. Der Mischvorgang beginnt dann unmittelbar im Bereich einer Förderschnecke 21, welche in einem Gehäuse 10 des Dispergers 11 untergebracht ist und von einem Motor 9 angetrieben wird. Diese Schnecke 21 fördert das Material in die Kammer 20 des Dispergers, in welcher es radial auswärts zerschleudert wird, so dass es in die Verzahnung des Stators 18 bzw, des Rotors 17 des Dispergers kommt und nach diesem Durchgang den Disperger verlässt. Dieser Misch-Dispergier-Vorgang erfolgt in einer Zeit kürzer als 1 Sekunde. Das Material wird über die Schnecke 21, durch die Kammer 20, und durch die Verzahnung des Rotors 17 und des Stators 18 zwangsgeführt, wobei es zwischen den Zähnen und beim Durchgang durch die Schlitze, die besonders in Figur 3 zwischen den Zähnen gut zu sehen sind, starken Scher-, Prall- und Knetbeanspruchungen unterzogen wird. Bei diesem Durchgang durch die beschriebene Disperger-Garnitur erfolgt nicht nur das Beimischen des Bleichmittels zu dem zu bleichenden Stoff, wodurch der Bleichvorgang einsetzt, sondern auch der Dispergierungsschritt, bei welchem die Unschädlichmachung von Verunreinigungen, z.B. Latexkleber erfolgt. Die bekannte Anordnung des Stators 18 und des Rotors 17 sowie ihre Verzahnung ist den Figuren 2 und 3 besonders gut entnehmbar. Dort ist auch ein Teil der Schnecke 21 zu sehen, die in die Kammer 20 das Gemisch hineindrückt. Der Rotor 17 ist von einer Welle 19 getragen und angetrieben, welche in einem Gehäuse 12 des Dispergers gelagert ist. Diese Welle 19 ist von einem Motor 13 angetrieben. Die Drehzahl des Rotors liegt relativ hoch. Je nach dem Durchmesser des Rotors liegt die Drehzahl zwischen 1000-3600 Umdrehungen pro Minute. Dies bedingt den blitzschnellen Durchgang des Materials durch die Disperger-Garnitur in einer Zeit kürzer als 1 Sekunde. Das dispergierte Gemisch wird von dem Disperger 11 in einen Puffertank 14 überführt, in welchem der Bleichvorgang beendet wird. Das gebleichte Material wird als Fertigstoff durch eine Leitung 15 zur weiteren Verarbeitung weggeführt. Es müssen keine besonderen Massnahmen zum Fernhalten von Luft von dem Material vorgenommen werden. So ist auch der Tank 14 gegen die Atmosphäre geöffnet und zwar durch eine Entlüftung 16.

### I. Beispiel für eine reduzierende Bleiche, die Dithionit-Bleiche.

Eine Mischung von vorwiegend holzfreiem, teilweise gestrichenem und gefärbtem Altpapier wurde in einer Pilotanlage bei 6% Stoffdichte und 45°C ohne Zugabe von Chemikalien aufgelöst. Nach einer Dickstoffreinigung mit anschliessender Sortierung wurde der Stoff mittels eines Variosplit-Wäschers (R) gewaschen. Die Stoffdichte des gewaschenen Stoffes betrug 7,6% und sein Weissgehalt R₄₅₇ 54,2% MgO.

Nach Verdünnung auf 4,4% wurde in einer Siebpresse auf 30,6% Stoffdichte eingedickt. Der Weissgehalt R₄₅₇ betrug jetzt 54,7% MgO. Nach Durchlaufen eines Dispergers ohne Bleich-Chemikalien, wobei der Stoff vorher in einer Heizschnecke auf 95°C aufgewärmt wurde, wurde ein Weissgehalt R₄₅₇ von 52,6% MgO gemessen.

Im entsprechenden Bleichversuch wurden im Ein-gabeschacht des Dispergers nach der Heizschnecke in den aufgeheizten Stoff 1% NatriumDithionit Na₂S₂0₄ und 0,25% Komplexbildner DTPA als verdünnte Lösung mit Hilfe einer Düse versprüht. Direkt anschliessend wurde der Faserstoff in den Disperger eingespeist. Nach Durchlauf des Materials durch die Disperger-Garnitur wurde eine Probe genommen, von. welcher nach verschiedenen Verweildauern die Weissgehalte R₄₅₇ bestimmt wurden. Es wurden folgende Weissgehalte R₄₅₇ gemessen:
Beim Nullpunkt 61,3% MgO
Nach 5 Minuten 63,4% MgO
Nach 15 Minuten 63,5% MgO
Nach 30 Minuten 63,9% MgO

Mit der reduzierenden Hochkonsistenz-Hochtemperatur-Schnellbleiche unter Benutzung eines Dispergers als Intensiv-Kurzzeit-Bleichmischers konnte somit eine Anhebung des Weissgehaltes R₄₅₇ um mehr als 11 Weisspunkte erzielt werden.

### 11. Beispiel für eine oxidierende Hochkonsistenz-Hochtemperatur-Bleiche, die Peroxid-Bleiche.

Eine Mischung von holzhaltigem und holzfreiem Altpapier wurde im Technikum in einem Stofflöser bei 15% Stoffdichte und 50°C unter Zugabe von 0,2% Komplexbildner DTPA, 0,4% Natriumhydroxid NaOH, 2% Wasserglas und 0,5% Wasserstoffperoxid H₂0₂ aufgelöst. Nach einer Dickstoffreinigung und Sortierung wurde der Stoff auf dem Variosplit-Wäscher (R) gewaschen. Dabei wurde der Weissgehalt R₄₅₇ des Ausgangsstoffes von 60,5 auf 64,3% MgO gesteigert. Die Stoffdichte des gewaschenen Stoffes betrug 8,5%.

Dieser Faserstoff wurde auf 3,3% Stoffdichte verdünnt, mit weiteren 0,7% Natriumhydroxid NaOH und 0,1% Komplexbildner DTPA versetzt und anschliessend mittels einer Siebpresse auf 25,7% Stoffdichte eingedickt. Sein Weissgehalt R₄₅₇ lag jetzt bei 65,9% MgO. Nach Durchlaufen einer Heizschnecke mit 5 Minuten Heizdauer sowie eines Dispergers - jeweils ohne Zugabe von Bleich-Chemikalien - betrugen die Stofftemperatur 95°C, die Stoffdichte 23% und der Weissgehalt R₄₅₇ 64,1% MgO.

Im Versuch mit Zugabe von Bleich-Chemikalien wurden im Eingabeschacht vor dem Disperger in den aufgeheizten Stoff weitere 1 % Wasserstoffperoxid H₂0₂ als verdünnte Lösung mit Hilfe einer Düse versprüht. Nach Passieren der Disperger-Garnituren wurden nach verschiedenen Verweildauern Proben genommen und die Weissgehalte R₄₅₇ gemessen. Dabei wurden folgende Ergebnisse erzielt:
beim Nullpunkt 65,6% MgO
nach 5 Min. Bleichdauer 65,9% MgO
nach 15 Min. Bleichdauer 67,0% MgO.
nach 30 Min. Bleichdauer 68,2% MgO
nach 60 Min. Bleichdauer 68,2% MgO
Obwohl also der Faserstoff bereits mit Peroxid im Stofflöser vorgebleicht war, konnte hier mit der oxidierenden Hochtemperatur-Hochkonsistenz-Bleiche unter Benutzung eines Dispergers als Intensiv-Kurzzeit-Bleichmischer eine weitere Steigerung des Weissgehaltes R₄₅₇ um 4,1 Weisspunkte von 64,1 auf 68,2% MgO erzielt werden.

## Patentansprüche

1. Hochtemperatur-Hochkonsistenz-Schnellbleiche von aus Altpapier gewonnenem Faserstoff zur Herstellung von Papier, wobei die Bleich-Chemikalien dem Stoff unmittelbar vor einem Mischvorgang zugegeben werden, dadurch gekennzeichnet, daß die Bleich-Chemikalien dem Stoff unmittelbar nach einem Aufheizen des eingedickten Faserstoffes zugegeben werden, daß der Mischvorgang in einem schnellaufenden Kurzzeit-Intensiv-Mischer (11) von der Art eines Dispergers vorgenommen wird, in welchem das Gemisch durch viele enge Schlitze der Dispergergarnitur (17, 18) zwangsgeführt wird, wobei das Material gleichzeitig starker Scher- und Prallbeanspruchung ausgesetzt wird, und der Mischvorgang innerhalb von drei Sekunden erfolgt.

2. Schnellbleiche nach Anspruch 1, dadurch gekennzeichnet, daß der Mischvorgang innerhalb von 1 Sekunde, erfolgt.

3. Schnellbleiche nach Anspruch loder 2, dadurch gekennzeichnet, daß die Bleich-Chemikalien (8) in den Eingabeschacht des Dispergers (11) vor die Transportschnecke (21) des Dispergers hineingespritzt werden.

4. Schnellbleiche nach Anspruch 1 oder 2, dadurch gekennzeichnet, daß das dem Mischvorgang in dem Disperger vorausgehende Aufheizen des Faserstoffes bis zu der Temperatur vorgenommen wird, welche auch für eine Heißdispergierung zur Zerkleinerung und Unschädlichmachung von Verunreinigungen notwendig ist.

5. Schnellbleiche nach den Ansprüchen 1-4, dadurch gekennzeichnet, daß dem Stoff (1) Peroxid-Bleich-Chemikalien zu einer Peroxid-Bleiche beigemischt werden.

6. Bleiche nach den Ansprüchen 1-4, dadurch gekennzeichnet, daß dem Stoff Dithionit-Bleich-Chemikalien zur Durchführung einer reduzierenden Bleiche beigemischt werden.

7. Schnellbleiche nach Anspruch 6, dadurch gekennzeichnet, daß in einem Temperaturbereich von 40-110° gearbeitet wird.

8. Schnellbleiche nach Anspruch 7, dadurch gekennzeichnet, daß im Temperaturbereich von 95°C gearbeitet wird.

9. Schnellbleiche nach Anspruch 6, dadurch gekennzeichnet, daß in einem Stoffdichtebereich von 20 -50%(Gewicht) gearbeitet wird.

10. Schnellbleiche nach Anspruch 6, dadurch gekennzeichnet, daß im Stoffdichtebereich von 30% (Gewicht) gearbeitet wird.

11. Schnellbleiche nach AnsPruch 6, gekennzeichnet durch eine Bleichdauer von weniger als 15 Minuten, und dadurch, daß dem Disperger (11) ein Puffertank (14) nachgeschaltet ist, dessen Volumen dieser Bleichdauer entspricht, und der zu der Atmosphäre entlüftet ist (16).

12. Schnellbleiche nach Anspruch 6, dadurch gekennzeichnet, daß der Zersetzung des Bleichmittels durch die bei hoher Stoffdichte angereicherten störenden Bestandteile mittels Zugabe von Komplexbildnern entgegengewirkt wird.

## Revendications

1. Blanchiment rapide, à consistance élevée et à haute température, de fibres provenant de vieux papiers pour la fabrication de papier, dans lequel les agents chimiques de blanchiment sont ajoutés à la matière immédiatement avant un processus de mélange, caractérisé en ce que les agents chimiques de blanchiment sont ajoutés à la matière immédiatement après un chauffage de la matière fibreuse épaissie, en ce que le processus de mélange est effectué dans un mélangeur rapide (11) à action intensive rapide, du type d'un mélangeur à dispersion, dans lequel le mélange est contraint de passer à travers de nombreuses fentes étroites de la garniture (17, 18) du mélangeur, la matière étant ainsi soumise simultanément à de fortes contraintes de cisaillement et de percussion, et le processus de mélange ayant lieu en moins de trois secondes.

2. Blanchiment rapide selon la revendication 1, caractérisé en ce que le processus de mélange a lieu en moins d'une seconde.

3. Blanchiment rapide selon la revendication 1 ou 2, caractérisé en ce que les agents chimiques de blanchiment (8) sont pulvérisés dans le puits d'alimentation du mélangeur à dispersion (11), en amont de la vis transporteuse (21) du mélangeur à dispersion.

4. Blanchiment rapide selon la revendication 1 ou 2, caractérisé en ce que le chauffage de la matière fibreuse, précédant le processus de mélange dans le mélangeur à dispersion, est fait jusqu'à la température qui est également nécessaire pour une dispersion à haute température pour le broyage et la neutralisation des impuretés.

5. Blanchiment rapide selon les revendications 1 à 4, caractérisé en ce que des agents chimiques de blanchiment peroxydés sont mélangés à la matière (1) pour un blanchiment aux peroxydes.

6. Blanchiment rapide selon les revendications 1 à 4, caractérisé en ce que des agents chimiques de blanchiment du type dithionite sont mélangés à la matière pour effectuer un blanchiment réducteur.

7. Blanchiment rapide selon la revendication 6, caractérisé en ce qu'on opère dans un domaine de température de 40 à 110°.

8. Blanchiment rapide selon la revendication 7, caractérisé en ce qu'on opère dans le domaine de température de 95°C.

9. Blanchiment rapide selon la revendication 6, caractérisé en ce qu'on opère dans un domaine de concentration de la matière de 20 à 50 % (en poids).

10. Blanchiment rapide selon la revendication 6, caractérisé en ce qu'on opère dans le domaine de concentration de la matière de 30 % (en poids).

11. Blanchiment rapide selon la revendication 6, caractérisé par une durée de blanchiment inférieure à 15 minutes et par le fait qu'un réservoir- tampon (14) est disposé en aval du mélangeur à dispersion (11), le volume de ce réservoir correspondant à cette durée de blanchiment, ce réservoir communiquant avec l'atmosphère par un évent (16).

12. Blanchiment rapide selon la revendication 6, caractérisé en ce qu'on s'oppose à la décomposition de l'agent de blanchiment par les constituants génants concentrés dans le cas d'une forte concentration de la matière, au moyen d'un apport d'agents formateurs de complexes.

## Claims

1. High-temperature, high-consistency rapid bleaching of fibrous material obtained from waste paper for producing paper, the bleaching chemicals being added to the material directly before a mixing process, characterised in that the bleaching chemicals are added to the material directly after heating of the thickened fibrous material, that the mixing operation is carried out in a high-speed short-time intensive mixer (11) of the disperser type, in which the mixture is forced through many narrow slots in the disperser fittings (17, 18), the material being exposed simultaneously to strong shearing and impact stresses, and the mixing operation taking place within three seconds.

2. Rapid bleaching according to Claim 1, characterised in that the mixing operation takes place within 1 second.

3. Rapid bleaching according to Claim 1 or 2, characterised in that the bleaching chemicals (8) are sprayed into the introduction shaft of the disperser (11) in front of the screw conveyor (21) of the disperser.

4. Rapid bleaching according to Claim 1 or 2, characterised in that the heating of the fibrous material which precedes the mixing operation in the disperser is carried out up to the temperature which is also necessary for hot dispersion for the shredding and neutralising of impurities.

5. Rapid bleaching according to Claims 1-4, characterised in that peroxide bleach chemicals are mixed with the material (1) to give peroxide bleaching.

6. Bleaching according to Claims 1-4, characterised in that dithionite bleaching chemicals for carrying out reducing bleaching are mixed with the material.

7. Rapid bleaching according to Claim 6, characterised in that it operates in a temperature range of 40-110°.

8. Rapid bleaching according to Claim 7, characterised in that it operates in a temperature range of 95°C.

9. Rapid bleaching according to Claim 6, characterised in that it operates in a consistency range of 20-50% (by weight).

10. Rapid bleaching according to Claim 6, characterised in that it operates in a consistency range of 30% (by weight).

11. Rapid bleaching according to Claim 6, characterised by a bleaching time of less than 15 minutes, and characterised in that the disperser (11) is succeeded by a buffer tank (14), the volume of which corresponds to this bleaching time, and which is discharged into the atmosphere (16).

12. Rapid bleaching according to Claim 6, characterised in that the decomposition of the bleaching agent by the disruptive constituents which build up at a high consistency is counteracted by the addition of complexing agents.
